# EUROPÄISCHE PATENTSCHRIFT

(11) **EP 1 027 478 B1**
(45) Veröffentlichungstag und Bekanntmachung des Hinweises auf die Patenterteilung: **30.01.2002**
(21) Anmeldenummer: 98951521.8
(22) Anmeldetag: 14.10.1998
(51) Int. Cl.: C23F 13/02, C23C 4/18

(54) **VERFAHREN ZUR VERBESSERUNG DER KORROSIONSBESTÄNDIGKEIT VON STAHLBETON**
METHOD FOR IMPROVING CORROSION RESISTANCE OF REINFORCED CONCRETE
PROCEDE PERMETTANT D'AUGMENTER LA RESISTANCE A LA CORROSION DU BETON ARME

(30) Priorität: 31.10.1997 DE 19748105
(43) Veröffentlichungstag der Anmeldung: 16.08.2000
(73) Patentinhaber: Grillo-Werke AG, D-47169 Duisburg (DE)
(72) Erfinder: KNEPPER, Michael, D-45470 Mülheim an der Ruhr (DE); SPRIESTERSBACH, Jochen, D-45770 Marl (DE); WISNIEWSKI, Jürgen, D-46487 Wesel (DE)
(74) Vertreter: Werner, Hans-Karsten, Dr.Dipl.-Chem.
(86) Internationale Anmeldenummer: EP9806512
(87) Internationale Veröffentlichungsnummer: WO9923282

(56) Entgegenhaltungen:
- EP-A- 0 581 433
- EP-A- 0 591 775
- EP-A- 0 669 299
- EP-A- 0 677 592
- DD-A- 275 487
- GB-A- 2 140 456
- GB-A- 2 216 140
- US-A- 4 506 485
- US-A- 5 069 822
- US-A- 5 296 120

## Beschreibung

Gegenstand der vorliegenden Erfindung ist ein Verfahren gemäß Anspruch 1 zur Verbesserung der Korrosionsbeständigkeit von mit einer thermischen Spritzschicht aus Metallen, insbesondere aus Zink oder Zinklegierungen, beschichtetem Stahlbeton.

Thermische Spritzschichten aus Zink oder Zinkaluminiumlegierungen werden zur Oberflächenveredelung von Metallen, Kunststoffen, Beton, Pappe etc. eingesetzt. So verbessern sie unter anderem die Temperaturbeständigkeit, das Verschleißverhalten und die elektrische Leitfähigkeit der Substratmaterialien.

Aus der EP-A-0 677 592 ist ein Verfahren bekannt zur Verbesserung der Haftfestigkeit von thermischen Spritzschichten aus Metallen, Metalloxiden oder Hartstoffen, insbesondere aus Zink, Aluminium und deren Legierungen, wobei die Spritzschichten nach dem Aufspritzen mit einem einkomponentigen, luftfeuchtigkeitshärtenden Polyurethanharz beschichtet werden. Besondere Bedeutung hat dieses Verfahren erlangt bei Werkstücken aus Stahl. Es wird erwähnt, daß auf die so aufgetragene Polyurethanharzschicht übliche Beschichtungssysteme aufgetragen werden können, die sich mit Polyurethanharzen vertragen. Beispiele hierfür sind nicht genannt. Es war aber bereits beobachtet worden, daß Materialien wie Alkydharze, Epoxyharze oder PVC-Harze ohne die Polyurethanharzschicht nicht auf den Spritzschichten aus Metall ausreichend haften.

Die vorliegende Erfindung hat sich die Aufgabe gestellt, die Verbesserung der Korrosionsbeständigkeit von mit einer thermischen Spritzschicht aus Metallen, insbesondere aus Zink oder Zinklegierungen, beschichtetem Stahlbeton zur Verfügung zu stellen, wobei nach Möglichkeit auch die Haftfestigkeit der Spritzschicht auf dem Beton verbessert werden soll.

Diese Aufgabe wird erfindungsgemäß dadurch gelöst, daß die Spritzschicht mit der Bewehrung des Stahlbetons elektrisch verschaltet wird und zusätzlich mit einem Polyurethanharz beschichtet wird, welches als niedrigviskose Lösung in organischen Lösungsmitteln aufgetragen wird.

Vorzugsweise wird die Polyurethanharzschicht so dünn aufgetragen, daß sich kein geschlossener Film bildet, sondern nur die Poren der Spritzschicht verschlossen werden.

Besonders gute Ergebnisse werden erzielt, wenn nach dem Aushärten des Polyurethanharzes zusätzlich eine Epoxyharzschicht aufgebracht wird. Diese Epoxyharzschicht wird so aufgetragen, daß sie nach dem Aushärten vorzugsweise eine Dicke von 200 bis 400 µm aufweist. Weiterhin gut geeignet sind Polyurethanschichten sowie Schichten aus Gemischen von Epoxyharzen und Polyurethanen.

Die Spritzschicht aus Zink oder Zinklegierungen auf dem Beton beträgt im allgemeinen 100 bis 400 µm, vorzugsweise 150 bis 300 µm. Derartige Spritzschichten weisen bei Haftfestigkeitsmessungen mittels Stirnabzug Werte zwischen 1,0 und 2,0 MPa auf. Nach dem Auftrag der Polyurethanharzschicht steigt die Haftung der Zinkschicht auf dem Beton überraschenderweise auf 2,5 bis 3,0 MPa. Wird nach dem Aushärten der Polyurethanschicht eine Epoxyharzschicht aufgetragen, werden nach deren Aushärtung Haftfestigkeiten zwischen 2,5 und 3,5 MPa gemessen.

Wesentlich für den Erfolg des Verfahrens ist, daß die erfindungsgemäß aufgetragene Schicht mit der Bewehrung des Stahlbetons elektrisch verschaltet wird. Dazu ist es nötig, eine elektrisch leitende Verbindung zwischen der Metallbewehrung des Stahlbetons und der Oberfläche des Betons herzustellen. Dies ist eine Maßnahme, die man bisher nur zögernd durchgeführt hat, da Teile der Bewehrung, die nicht vom Zement bedeckt sind mit der.Außenwelt in Berührung kommen und eigentlich als Fehlstellen angesehen werden, an denen es besonders rasch zu einer Korrosion des Stahlbetons kommt.

Ein weiterer nicht vorhersehbarer Vorteil des erfindungsgemäßen Verfahrens besteht darin, daß durch die Beschichtung mit Polyurethanharz nicht nur die Haftfestigkeit der Spritzschicht auf dem Beton verbessert wird, sondern auch die Lebensdauer der Spritzschicht. Die Eigenkorrosion der Zinkschicht bei feuchten Witterungsbedingungen wird stark herabgesetzt und somit die Lebensdauer der Spritzschicht erhöht. Korrosionsversuche im Salzsprühtest nach DIN 50121-SS haben gezeigt, daß eine 100 µm dicke Schicht nach 336 Stunden bereits zu 60% abgetragen wird. Nach dem Auftrag der Polyurethanharzschicht beträgt der Abtrag der Zinkspritzschicht nur noch 13%. Sofern zusätzlich eine Epoxidharzschicht aufgetragen wird, sinkt die Eigenkorrosion der Spritzschicht auf praktisch 0.

Vor dem Auftrag der Spritzschicht aus Metall muß beim erfindungsgemäßen Verfahren dafür gesorgt werden, daß der Stahlbeton zuvor gereinigt wird, gestrahlt wird, vorgewärmt wird auf 70° bis 90°C und erst dann das Metall aufgespritzt wird. Dabei sind die Reinheit und die Rauheit der Oberfläche des Substrates von besonderer Bedeutung. Eine gewisse Scharfkantigkeit des Profils ist oftmals sogar notwendig, um die notwendige Haftfestigkeit zu gewährleisten. Auf die Vorwärmung kann nur dann verzichtet werden, wenn sichergestellt ist, daß die Betonoberfläche nicht mehr feucht ist. Andernfalls besitzt die Spritzschicht aus Zink nicht die ausreichende Haftfestigkeit.

Für die metallischen Spritzwerkstoffe können verschiedene Spritzverfahren angewendet werden, beispielsweise das Drahtflammspritzen oder das Drahtlichtbogenspritzen. Diese Verfahren unterscheiden sich vor allem durch verschiedene Prozeßtemperaturen und damit auch durch unterschiedliche Auftragswirkungsgrade. Die Haftfestigkeiten auf den Beton hängen nicht nur von der Oberflächenvorbehandlung ab, sondern auch von der Art des zu schützenden Betons. Die Spritzschichten sind je nach Dicke und Spritzart mehr oder weniger dicht. Um einen ausreichenden Korrosionsschutz zu gewährleisten, sollten die Dicken vorzugsweise im Bereich zwischen 150 und 300 µm liegen.

Versuche eine Epoxyschicht unmittelbar auf die Spritzschicht aufzubringen, haben zu völlig unbefriedigende Ergebnissen geführt, während bei zuvor vorgenommenem erfindungsgemäßen Auftrag einer Polyurethanschicht überraschend gute Ergebnisse beobachtet werden.

Eine eindeutige Erklärung dieser Ergebnisse gibt es bisher nicht, jedoch spricht einiges dafür, daß die Urethan-Gruppen in der Lage sind, beim Abbinden mit Hydroxyl-Gruppen zu reagieren, wobei nicht nur Reste von Feuchtigkeit gebunden werden, sondern auch feste Bindungen zwischen dem aufgespritzten Metall und dem Polyurethanharz entstehen. Erstaunlich ist auch, daß besonders gute Ergebnisse erzielt werden, wenn nur so dünne Schichten aufgetragen werden, daß gerade die Poren des Spritzmetalls gefüllt sind, jedoch noch kein geschlossener Film gebildet wird. Die dünnen Schichten können beispielsweise aufgetragen werden durch Streichen, Rollen oder Sprühen, jedoch sollte ein meßbarer Schichtaufbau nicht stattfinden. Dennoch bewirkt bereits diese dünne Schicht eine starke Verminderung der Eigenkorrosion durch feuchte Witterungsbedingungen bei gleichzeitiger Erhöhung der Haftfestigkeit der Metallschicht auf dem Beton.

Nach dem Aushärten dieses Urethanlacks kann eine weitere Verbesserung insbesondere durch Aufbringen einer Deckschicht aus Epoxydharz erzielt werden, wobei beispielsweise der Lack Amerlock 400 GFR von der Firma Ameron, USA zu hervorragenden Ergebnissen geführt hat. Diese zusätzliche Epoxydharzschicht wird vor allem verwendet, wenn es sich um mechanisch stark belastete Flächen handelt. Gut geeignet sind aber auch Schichten aus Polyurethan oder Gemischen von Epoxyharzen und Polyurethanen.

Das erfindungsgemäße Verfahren wird durch die nachfolgenden Beispiele näher erläutert:

### Beispiel 1

Ein neues Bauwerk aus Stahlbeton wird mittels Druckluftstrahlen bis zum Säuberungsgrad Sa3 und einer mittleren Rauhtiefe R_{z} von 45 µm vorbereitet. Anschließend wird das so vorbereitete Werkstück von anhaftenden Verunreinigungen so gut wie möglich mittels Druckluft gesäubert, auf 70 bis 90°C vorgewärmt und mit einer 150 bis 300 µm dicken Spritzschicht aus Zink versehen. Die vorgenommenen Haftfestigkeitsmessungen mittels Stirnabzug ergeben Werte zwischen 1,0 und 2,0 MPa. Anschließend wird die Spritzmetallschicht mit einer handelsüblichen, niedrigviskosen 1 K-PUR-Beschichtungslösung mittels Pinselauftrag so beschichtet, daß kein meßbarer Schichtaufbau stattfindet. Verwendet wurde der Polyurethanlack der Firma Steelpaint GmbH, Kitzingen.

Nach dem Trocknem des Anstriches läßt sich feststellen, daß die Haftfestigkeit der Zinkschicht auf 2,5 bis 3,0 MPa angestiegen ist.

Nach der Aushärtung der Polyurethanschicht wurde ein Teil des Substrats zusätzlich mit einer Epoxydharzschicht überzogen. Verwendet wurde das Material Amerlock 400 GFA in Schichtstärken zwischen 200 und 400 µm. Nach dem Aushärten dieser zweiten Schicht betrug die Haftfestigkeit 2,5 bis 3,5 MPa.

Korrosionsversuche im Salzsprühtest nach DIN 50121-SS ergab, daß praktisch kein meßbarer Abtrag der Zinkschicht festzustellen war.

### Vergleichsversuche

Die gleiche Spritzschicht aus Zink wie im Beispiel 1 wurde unmittelbar mit dem Epoxydharz beschichtet. Die Haftfestigkeitsmessung mittels Stirnabzug bleibt bei 1,0 bis 2,0 MPa. Die Haftfestigkeit der Epoxydschicht auf der Zinkschicht war nicht beständig.

### Beispiel 2

Renovierungsbedürftige Ankerbögen in einem Seehafen werden zunächst äußerlich vom korrodierten Beton befreit bis die Bewehrungseisen frei liegen. Sie werden so miteinander verschweißt, daß sie insgesamt elektrisch leitend miteinander verbunden sind. Weiterhin werden elektrische Leitungen installiert und isoliert. Anschließend wird Reparaturmörtel in einer Stärke von bis zu 10 cm aufgetragen. Nach dem Abbinden wird auf diesen wie im Beispiel 1 eine 300 µm dicke Spritzschicht aus Zink aufgetragen und anschließend mit der niedrigviskosen PUR-Beschichtungslösung beschichtet, wobei jedoch dafür Sorge getragen wird, daß kein elektrisch leitender Kontakt zwischen den Bewehrungseisen und der Zinkschicht entsteht. Die so aufgetragene Zinkschicht wirkt als Opferanode. Durch die anschließende Beschichtung mit der PUR-Lösung erhöht sich die mechanische Stabilität der Beschichtung. Anschließend wird die Fläche wie im Beispiel 1 mit einer Epoxydharzschicht überzogen, die eine durchschnittliche Dicke von 400 µm aufweist. Es entsteht so eine gegen Seewasser und sonstige Korrosion hochbeständige Oberfläche, die einen langfristigen Schutz des Betons und der darin eingelagerten Bewehrungseisen gewährleistet.

## Patentansprüche

1. Verfahren zur Verbesserung der Korrosionsbeständigkeit von mit einer thermischen Spritzschicht aus Metallen, nämlich aus Zink oder Zinklegierungen, beschichtetem Stahlbeton, **dadurch gekennzeichnet, dass** die Spritzschicht mit der Bewehrung ohne Fremdstrom elektrisch verschaltet wird und zusätzlich mit einem Polyurethanharz beschichtet wird, welches als niedrigviskose Lösung in organischen Lösungsmitteln aufgetragen wird, wobei die Polyurethanschicht so dünn aufgetragen wird, dass sich kein geschlossener Film bildet, sondern nur die Poren der Spritzschicht verschlossen werden.

2. Verfahren gemäß Anspruch 1, **dadurch gekennzeichnet, dass** nach dem Aushärten des Polyurethanharzes zusätzlich eine Epoxyharzschicht aufgebracht wird.

3. Verfahren gemäß einem der Ansprüche 1 oder 2, **dadurch gekennzeichnet, dass** die Epoxyharzschicht so aufgetragen wird, dass sie nach dem Aushärten eine Dicke von 200 bis 400 µm aufweist.

## Claims

1. A process for improving the corrosion resistance of reinforced concrete coated with a thermal spray coating from metals, namely zinc or zinc alloys, **characterized in that** the spray coating is electrically interconnected with the reinforcement without any parasitic current and additionally coated with a polyurethane resin which is coated as a low-viscous solution in organic solvents, where the polyurethane layer is thinly coated such that not a continuous film is formed but only the pores of the spray coating are closed.

2. The process according to claim 1, **characterized in that** subsequent to the curing of the polyurethane resin an epoxy resin layer is additionally coated.

3. The process according to any one of claims 1 or 2, **characterized in that** the epoxy resin layer is coated such that it has a thickness from 200 to 400 µm after curing.

## Revendications

1. Procédé pour améliorer la résistance à la corrosion de béton armé revêtu d'une couche thermique appliquée par pulvérisation, constituée de métaux, plus précisément de zinc ou d'alliages de zinc, **caractérisé en ce que** la couche appliquée par pulvérisation est électriquement connectée à l'armature sans courant externe et en outre est revêtue d'une résine de polyuréthanne, qui est appliquée sous forme d'une solution à faible viscosité dans des solvants organiques, la couche de polyuréthanne étant appliquée à une faible épaisseur telle qu'il ne se forme pas de film fermé, mais seulement une obturation des pores de la couche appliquée par pulvérisation.

2. Procédé selon la revendication 1, **caractérisé en ce que**, après durcissement de la couche de polyuréthanne, on applique en outre une couche d'une résine époxyde.

3. Procédé selon l'une des revendications 1 ou 2, **caractérisé en ce que** la couche de résine époxyde est appliquée de façon à présenter après le durcissement une épaisseur de 200 à 400 µm.
